# EUROPÄISCHE PATENTANMELDUNG

(11) **EP 2 182 110 A1**
(43) Veröffentlichungstag der Anmeldung: **05.05.2010**
(21) Anmeldenummer: 08168148.8
(22) Anmeldetag: 03.11.2008
(51) Int. Cl.: D21F 1/00

(54) **Verfahren zur Erzeugung einer Papiermaschinenbespannung**

(71) Anmelder: Voith Patent GmbH, 89522 Heidenheim (DE)
(72) Erfinder: Straub, Michael, 72766, Mittelstadt (DE)

(57) **Zusammenfassung**

Die Erfindung betrifft ein Verfahren zur Erzeugung einer Papiermaschinenbespannung mit einer glatten Oberfläche, insbesondere Siebband (2) aus einem textilen Flächengrundgebilde (1) welches aus linienförmigen Gebilden gebildet wird und unter Einwirkung von Druck und Wärme geglättet wird.

Die Erfindung ist **dadurch gekennzeichnet, dass** das textile Flächengrundgebilde (1) wenigstens teilweise aus verformbaren Fäden (7) gebildet wird.

## Beschreibung

Die Erfindung betrifft ein Verfahren zur Erzeugung von Papiermaschinenbespannungen mit einer hohen Oberflächengüte, insbesondere ein Siebband, im einzelnen mit den Merkmalen aus dem Oberbegriff von Anspruch 1; ferner eine Papiermaschinenbespannung, hergestellt nach dem Verfahren.

In Papiermaschinenbespannungen in Form von endlosen Bändern, insbesondere Sieb- oder Filzbändern, zur Herstellung von Faserstoffbahnen, Tissue- oder anderen Produkten, sind die Anforderungen an die Eigenschaften der Oberflächen der entstehenden Faserstoffbahn sehr hoch, insbesondere die Gleichmäßigkeit. Fehler in Form von im Faserstoffbahnbild vorhandenen Markierungen sind zu vermeiden. Papiermaschinenbespannungen, insbesondere Formierbänder, Filzbänder und Trockensiebe sind im Allgemeinen in flacher Form gewebt und als endlose Bänder ausgeführt. Während des Webprozesses werden in der Regel Kettfäden, im allgemeinen Monofilamente, mit Schussfäden gekreuzt oder auch sogenannte Füllgarne, die im Allgemeinen aus polymeren Monofilamenten bestehen. Entsprechend der Art des Verwebens und des Überkreuzens werden Bindungen erzeugt. Dabei sind die Kettfäden im Einbauzustand in Maschinenlaufrichtung betrachtet angeordnet, während die Schussfäden quer dazu verlaufen. Es entsteht eine nicht ganz ebene Oberfläche, bedingt durch die Ketthebung beziehungsweise die Verläufe der Schussfäden. Die dadurch hervorgerufene nicht vollständig flächige Abstützung bewirkt Markierungen in der entstehenden Faserstoffbahn. Zur Erhöhung der Gleichmäßigkeit zumindest der die Fasersuspension beziehungsweise Faserstoffbahn abstützenden Oberfläche der Bespannung wird das Band nach dem Webvorgang einer Oberflächenbehandlung ausgesetzt. Dies erfolgt unter Druck und Wärme, zusätzlich auch unter Ausnutzung einer Zugspannung, um Falten beziehungsweise Erhöhungen, die die Schussfäden bewirken, zu glätten und die Oberfläche des Gewebes derart zu härten und zu strecken, das die Menge der Markierungen auslösenden Unregelmäßigkeiten in der Bespannung minimiert wird.

Aus der Druckschrift WO 97/01431 ist ein Verfahren bekannt, bei welchem nach dem Verweben und Verbinden der Fäden zu Flächengrundgebilden für Papiermaschinenbespannungen diese einem Prozess zur Glättung beziehungsweise Ebnung der Oberfläche unterzogen werden, wobei die die Faserstoffbahn kontaktierende Oberfläche des endlosen Bandes zwischen zwei Oberflächen erwärmt wird, über die gleichzeitig ein Kontaktdruck auf das Band aufgebracht wird. Dabei wird wenigstens eine der beiden Kontaktoberflächen erwärmt. Die Kontaktoberflächen können dabei als ruhende Oberflächen ausgeführt sein, beispielsweise in Form von ebenen Flächen, die von Platten gebildet werden, oder aber um zusätzlich noch eine Zugkraftkomponente für die Oberflächenbehandlung mit einzubringen, als rotierende gekrümmte Oberflächen. Im letztgenannten Fall wird das Flächengrundgebilde durch einen Spalt, der von zwei rotierenden Walzen gebildet wird, insbesondere Glättzylinder, geführt. Nach dem Durchlaufen des Spaltes wird das Flächengebilde gekühlt. Dabei erfordern die unterschiedlichen Ausführungen der Papiermaschinenbespannung spezifische Formmethoden, welche sich im Hinblick auf die Temperatur, die Belastung, die Verweildauer im Spalt weiter unterscheiden, um eine optimale Oberflächenglätte zu erzielen.

Die Druckschrift WO 2004/061204 A1 offenbart dazu ein Verfahren zur Herstellung eines Industrieprozessstoffes, der zur Erhöhung der Oberflächenglätte kalandriert wird. Auch hier wird das textile Flächengrundgebilde in einer dafür vorgesehenen Einrichtung gleichzeitig einem Druck und erhöhter Temperatur ausgesetzt. Die Einrichtung umfasst eine Glättanordnung, insbesondere zwei rotierende Glättwalzen, die einen Spalt bilden, zwischen denen das Flächengrundgebilde hindurchgeführt wird. Dabei werden wenigstens ein Teil der Fasern, Fäden etc. beziehungsweise linienförmige Gebilde, aus denen die textile Flächenstruktur besteht, verformt. Im wesentlichen wird durch das Hineinziehens des Flächengrundgebildes in den Spalt aufgrund der Rotation der Glättwalzen zusätzlich noch eine Zugkraftkomponente auf die einzelnen Fasern im Flächengrundgebilde, insbesondere in Längsrichtung aufgebracht, ferner erfolgt der Glättvorgang durch das gleichzeitige Aufbringen von Druck und Wärme. Dadurch können glättere Oberflächen mit einer geringeren Dicke und einer größeren Dichte erzeugt werden. Die Glättwirkung an der Oberfläche hängt jedoch von den Prozessparametern sowie dem zu bearbeitenden Flächengrundgewebe und der Struktur der einzelnen Fäden, insbesondere Material und Dimensionierung ab. Es ist daher nicht immer möglich, die erforderliche Glätte der Oberfläche zu erreichen.

Der Erfindung liegt daher die Aufgabe zugrunde, ein Verfahren zur Herstellung einer Papiermaschinenbespannung, insbesondere eines Siebbandes, derart weiterzuentwickeln, dass dieses zum einen mit noch geringerer Dicke und trotzdem sehr hoher Zugfestigkeit sowie hoher Oberflächenglätte bereitgestellt werden kann.

Die erfindungsgemäße Lösung ist durch die Merkmale der Ansprüche 1 und 22 charakterisiert. Vorteilhafte Ausgestaltungen sind in den Unteransprüchen wiedergegeben.

Ein Verfahren zur Erzeugung von Papiermaschinenbespannungen mit glatter Oberfläche beziehungsweise hoher Oberflächengüte, insbesondere von Siebbändern aus einem textilen Flächengrundgebilde, welches von linienförmigen Gebilden, insbesondere Fäden unter Einwirkung von Druck und Wärme erzeugt wird, ist erfindungsgemäß dadurch charakterisiert, dass für die Herstellung des textilen Flächengrundgebildes wenigstens zum Teil, vorzugsweise eine Mehrzahl verformbarer Fäden beziehungsweise linienförmiger Gebilde mit dieser Eigenschaft verwendet werden. Dies bietet den Vorteil, dass zum einen durch die verformbaren Fäden diese während des Kalandrierens gezielt in der Bespannung verformt und eingebettet werden können, so dass eine ebene Oberfläche erzeugt wird und ferner der Verformungsvorgang selbst wesentlich leichter durchgeführt werden kann.

Bei den verformbaren Fäden kann es sich um Monofilamente, Multifilamente beziehungsweise Fäden oder Garne handeln. Verformbar bedeutet beispielsweise, dass die Fäden zumindest aus zwei Komponenten aufgebaut sind, die durch unterschiedliche Werkstoffe und/oder unterschiedliche Parameter charakterisiert sind, wobei eine der Komponenten die Grundstruktur des Fadens beibehält, während die andere den verformbaren Teil bildet. Hinsichtlich der Prozessparameter liegt ein zumindest zweiphasiges linienförmiges Gebilde vor, wobei vorzugsweise die Schmelztemperatur der einzelnen Phasen unterschiedlich gewählt ist. Durch diese Zwei- oder auch Mehrphasigkeit können bestimmte Verformungseigenschaften beispielsweise erst unter Einwirkung dieser Prozessparameter eintreten. Dies ist insbesondere in einem erfindungsgemäßen Verfahren in der Endbearbeitung der Fall, wenn es um das Glätten des Prozessbandes geht. Hierbei kann die gewählte Verformungs- oder auch Schmelztemperatur derart gewählt werden, dass je nach gewünschter Eigenschaft in dem textilen Flächengebilde eine plastische Verformung einer Phase stattfindet, wobei die andere Phase die Grundstruktur des Fadens aufrechterhält. Die Schmelztemperatur der zweiten Phase ist dabei kleiner als die der ersten Phase. Vorzugsweise wird ein Flächengrundgebilde aus verformbaren Fäden gebildet, die in der zweiten Phase eine Schmelztemperatur von ungefähr 90 °C bis 260° C, vorzugsweise 120° C bis 220° C, ganz besonders bevorzugt 160° C bis 220° C aufweisen. Das Material der zweiten Phase wird geschmolzen und ermöglicht unter der zusätzlichen Einwirkung von Zug und Druck ein Verfließen innerhalb der Flächengebildestruktur, wobei eine glatte und vor allem dichte Oberflächenstruktur dieser ausgebildet wird.

Verformbar kann auch bedeuten, dass das Material aus dem die verformbaren Fäden aufgebaut sind ursprünglich weicher ist und nach einer Temperatureinwirkung chemisch und / oder thermisch aushärtet, d.h. gegenüber dem ursprünglichen Zustand härter ist. Die Temperatureinwirkung kann beispielsweise ein Heißkalandrieren umfassen. Bei dem chemischen aushärten kann das Material beispielsweise vernetzen.

Die verformbaren Fäden bestehen dazu zumindest aus einer ersten Komponente, die vorzugsweise wenigstens ein Einzelpolymer eines Polyesters, ein Copolymer eines Polyesters, ein Einzelpolymer eines Polyamides, ein Copolymer eine Polyamides enthält und einer zweiten Komponente, die vorzugsweise wenigstens ein Polyolefin, Polyamid oder Fluoropolymer enthält. Die wählbaren Zusammensetzungen betragen zwischen einschließlich 51 - 99 Gew. % der ersten Komponente und 49 - 1 Gew. % der zweiten Komponente. Zusätze beispielsweise in Form von Mischungsvermittlern, Antioxydationsmitteln, Hydrolysestabilsatoren sind ebenfalls möglich.

Erfindungsgemäß erfolgt die Verformung unter Druckeinwirkung durch Führung zwischen zwei Kontaktflächen, über die ein Druck auf zumindest eine der Oberflächen des textilen Flächengebildes aufgebracht wird. Bei den Kontaktflächen kann es sich je nach Ausführung um ortsfeste Flächen handeln. Diese können eben oder gekrümmt ausgebildet sein. Vorzugsweise werden jedoch rotierende Kontaktflächen genutzt, welche einen Spalt bilden, durch welchen das textile Flächengebilde hindurchgeführt wird.

Gemäß einer Weiterentwicklung wird während des Einwirkens von Druck der Verformungsbereich auch Wärme ausgesetzt. Dabei kann die Wärme entweder nur an einer Kontaktfläche oder über beide eingebracht werden. Je nachdem werden gleichfalls unterschiedliche Behandlungen der Ober- und Unterfläche eines textilen Flächengebildes ermöglicht, so dass hier auch unterschiedliche Eigenschaften aufgrund der unterschiedlichen Verformungen erzielt werden können.

Werden die textilen Flächengebilde zur Endbearbeitung, insbesondere Oberflächenbearbeitung, durch zwei rotierende Walzen, insbesondere Glättewalzen, hindurchgeführt, wird zusätzlich aufgrund der Rotation dieser eine Zugspannung auf das textile Flächengebilde in der Glättvorrichtung ausgeübt. Diese Zugkraft kann ebenfalls zur Verformung mit genutzt werden.

Gemäß einer Weiterentwicklung der Erfindung kann durch die Einstellung der Prozessparameter im entsprechenden Behandlungsspalt, durch welchen das textile Flächengebilde hindurchgeführt wird, die Glätte der Oberfläche und/oder Dicke und/oder Permeabilität des Flächengebildes beeinflusst werden, ferner die Dichte. Zusätzlich ist es denkbar, die Zufuhrgeschwindigkeit und die Zufuhrmenge ebenfalls zu ändern. Im Einzelnen ist die Glätte und/oder Dicke und/oder Permeabilität des geglätteten Flächengrundgebildes als Funktion von wenigstens einem der nachfolgend genannten Prozessparameter steuerbar: Druck, Temperatur, Zugkraft, eine die Rotationsgeschwindigkeit des Antriebszylinders wenigstens mittelbar charakterisierende Größe, Grunddicke des Flächengrundgebildes, Zufuhrgeschwindigkeit, Spaltgeometrie oder eine Kombination der vorgenannten Größen. Durch Abstimmung aufeinander kann die gewünschte Oberflächenglätte am Flächengrundgebilde erzielt werden. Je nach Ausführung kann auch auf eine Kalandriereinrichtung verzichtet werden und die Verformung nur aufgrund von Wärme und unter Zugspannung erfolgen.

Die Einstellung der einzelnen Prozessparameter kann einzeln erfolgen, in Abhängigkeit voneinander beziehungsweise aufeinander abgestimmt. Die konkrete Auswahl liegt dabei im Ermessen des zuständigen Fachmannes für die Erzielung bestimmter Eigenschaften zumindest auf einer Seite des textilen Flächengebildes. Dabei kann beispielsweise der Druck im Spalt beibehalten werden, während die Höhe des Spaltes geändert wird, andererseits ist es denkbar, den Druck zu ändern, die Größe des Bearbeitungsspaltes jedoch beizubehalten.

Das textile Flächengebilde ist vorzugsweise als Gewebe ausgeführt, das in Funktionslage später in Maschinenrichtung oder quer zu dieser verlaufende Fäden aufweist, die eine Bindung miteinander erfahren. Dies kann bei Führung als Kett- und Schussfäden durch das Überkreuzen erfolgen. Denkbar sind jedoch auch Ausführungen als Gelege.

Gemäß einer Weiterentwicklung ist es denkbar, nur lokal derartig verformbare Garne einzusetzen und dadurch die Eigenschaften beispielsweise über die Breite des textilen Flächengebildes zu beeinflussen.

Die erfindungsgemäße Lösung wird vorzugsweise zur Herstellung von Papiermaschinenbespannungen, insbesondere Formbändern in Form von Siebbändern verwendet.

Die erfindungsgemäße Lösung wird nachfolgend anhand von Figuren erläutert. Darin ist im Einzelnen folgendes dargestellt:
- Figur 1: verdeutlicht schematisiert vereinfacht den Aufbau eines erfindungsgemäß zu glättenden Flächengrundgebildes;
- Figur 2: verdeutlicht die Führung des Flächengrundgebildes durch eine Glättvorrichtung.

Figur 1 verdeutlicht stark schematisiert anhand einer Querschnittsdarstellung ein Flächengrundgebilde 1 für eine Bespannung einer Papiermaschine, insbesondere ein Siebband 2. Das Flächengrundgebilde 1 besteht aus Fäden 3, die beim Einsatz der Bespannung betrachtet in Maschinenrichtung MD und/oder quer zur Maschinenrichtung CD ausgerichtet sind und durch entsprechende Führung eine Bindung erzeugen. Im dargestellten Fall ist das Flächengrundgebilde 1 als Gewebe 4 aus sich kreuzenden und über- und untereinander geführten Kettfäden 5 und Schussfäden 6 ausgeführt, wie es vor einer anschließenden Nachbehandlung, insbesondere Oberflächenglättung vorliegt. Daraus ersichtlich ist, dass die Oberfläche 16.1 des Flächengrundgebildes 1 an der Oberseite 18 und der Unterseite 19 von einer idealisierten Ebene aufgrund der Ketthebung abweicht. Wenigstens ein Teil, vorzugsweise zumindest die Fäden 3 einer Richtung, beispielsweise die Kettfäden 5 oder Schussfäden 6 oder aber beide sind erfindungsgemäß als verformbare Fäden 7 ausgeführt. Verformbar bedeutet, dass zumindest Bestandteile der Fäden 7 unter dem Einwirken einer Temperatur- und/oder eines Druckes zu fliesen beginnen und plastisch verformt werden können, so dass durch die Verformung in einer Oberflächenendbearbeitung des Flächengrundgebildes 1 durch Einbettung in die Hohlräume zwischen den einzelnen Fäden eine ebene Oberfläche 16.15 zur Abstützung einer Faserstoffbahn oder Fasersuspension am geglätteten Flächengrundgebilde, welches dann als Flächengebilde 15 bezeichnet wird, erzeugt wird.

Für die konkrete Ausführung verformbarer Fäden 7 besteht eine Vielzahl von Möglichkeiten. Diese können als Monofilament 8 oder Multifilament ausgebildet sein. Die Verformbarkeit kann insbesondere durch die Zusammensetzung und Dimensionierung beeinflusst werden. Dabei bestehen die verformbaren Fäden 7 vorzugsweise aus einem Polymer oder einer polymeren Zusammensetzung, die zumindest im Hinblick auf Verformungseigenschaften zweiphasig ist, insbesondere im Hinblick auf die Erweichungs- bzw. Schmelztemperaturen der einzelnen Phasen. Dadurch wird erreicht, dass zum einen eine Grundausrichtung erhalten bleibt, jedoch der verformbare Teil zur Annäherung an eine ebene Oberfläche an der Oberseite 18 und/oder der Unterseite 19 genutzt wird. Vorzugsweise sind die verformbaren Fäden 7 aus einem Polymer ausgebildet, das in der zweiten Phase eine Schmelztemperatur von ungefähr 90 °C bis 260° C, vorzugsweise 120° C bis 220° C, ganz besonders bevorzugt 160° C bis 220° C aufweist. Die Fäden 7 bestehen dazu vorzugsweise aus wenigstens zwei Komponenten, einer ersten Komponente, die wenigstens ein Einzelpolymer eines Polyesters, ein Copolymer eines Polyesters, ein Einzelpolymer eines Polyamides, ein Copolymer eine Polyamides enthält und einer zweiten Komponente, die wenigstens ein Polyolefin, Polyamid oder Fluoropolymer enthält. Die Zusammensetzung kann 51-99 Gew. % der ersten Komponente und 49 - 1 Gew. % der zweiten Komponente enthalten. Nachfolgend wird auf folgende zwei mögliche Ausführungsbeispiele verwiesen:

### Ausführungsbeispiel 1:

| | | |
|---|---|---|
| Komponente 1: | PET | 98 Gew.% |
| Komponente 2: | PE | 2 Gew.% |

### Ausführungsbeispiel 2:

| | | |
|---|---|---|
| Komponente 1: | PET | 87,3 Gew.% |
| Komponente 2: | PE | 5 Gew.% |
| Zusätze: | Antioxidationsmittel | 0,5 Gew. % |
| | Hydrolysestabilisator | 1,2 Gew. % |
| | Weitere: | 3 Gew. % |

Das Flächengrundgebilde 2 mit den verformbaren Fäden 7 wird in einem Oberflächenbearbeitungsverfahren dann erfindungsgemäß kalandriert, d.h. gleichzeitig einem Druck und Wärme ausgesetzt. Dies erfolgt im einfachsten Fall in einer Kalandriereinrichtung 9, umfassend zwei drehbar gelagerte Glättzylinder 10, 11, die jeweils eine gekrümmte rotierende Kontaktfläche 12, 13 unter Ausbildung eines Spaltes 14 aufweisen. Wenigstens einer der Glättzylinder 10, 11 ist beheizbar, so dass der den Spalt 14 passierende Bereich des Flächengrundgebildes 1 erhitzt wird und die verformbaren Fäden 7 unter Ausbildung einer glatten Oberfläche am Flächengebilde 15 teilweise verformt werden und in die Freiräume zur Einebnung de Oberflächen eingebettet werden.

Der Kalandriervorgang erfolgt unter Einwirkung von Druck, d.h. die beiden Kontaktflächen 12, 13, die vom Außenumfang der rotierenden Walzen 10, 11 gebildet werden, üben eine Kraft F auf die Oberflächen 16.1 an der Ober- und/oder Unterseite 18, 19 des Flächengrundgebildes 1 aus. Ferner ist wenigstens eine der Walzen 10 oder 11 beheizt, so dass eine beheizte Kontaktfläche 12, 13 vorliegt, im dargestellten Fall die Walze 10. Über eine Stelleinrichtung 17 kann die Temperatur beeinflusst werden. Ferner kann das Glättergebnis insbesondere durch die Zugkraft, welche von der angetriebenen Walze 11 dem Flächengrundgebilde 1 aufgeprägt wird, beeinflusst werden. In Abhängigkeit der Dicke d1 des Flächengrundgebildes 1, der Verformungseigenschaften der verformbaren Fäden 7 und der Prozessparameter des Kalandrierprozesses kann die Glätte der Oberfläche 16.15 des geglätteten Flächengrundgebildes 15, welches nach dem Austreten aus dem Spalt 14 mit einer Dicke d15 vorliegt, eingestellt werden. Die Glätte und/oder Dicke d15 und/oder Permeabilität des geglätteten Flächengrundgebildes 15 ist als Funktion von wenigstens einem der nachfolgend genannten Prozessparameter steuerbar: Druck, Temperatur, Zugkraft, eine die Rotationsgeschwindigkeit der Antriebswalze wenigstens mittelbar charakterisierende Größe, Grunddicke des Flächengrundgebildes, Zufuhrgeschwindigkeit, Spaltgeometrie oder eine Kombination der vorgenannten Größen.

Figur 2 verdeutlicht eine Möglichkeit des Glättens von Oberflächen. Denkbar wäre auch, die Zusammensetzung der Fäden 7 derart zu wählen, dass die erforderliche Verformung zur Erzielung zumindest einer glatten Oberfläche, welche der Abstützung der Faserstoffbahn oder Fasersuspension dient, nur durch Zugkräfte aufgrund der Streckung und Erwärmung erzeugt wird.

### Bezugszeichenliste

- 1: Flächengrundgebilde
- 2: Siebband
- 3: Fäden
- 4: Gewebe
- 5: Kettfäden
- 6: Schussfäden
- 7: verformbare Fäden
- 8: Monofile
- 9: Kalandriereinrichtung
- 10: Glättzylinder
- 11: Glättzylinder
- 12: Kontaktfläche
- 13: Kontaktfläche
- 14: Spalt
- 15: geglättetes Flächengrundgebilde, Flächengebilde
- 16.1: Oberfläche des Flächengrundgebildes
- 16.15: Oberfläche am geglätteten Flächengrundgebilde
- 17: Stelleinrichtung

## Patentansprüche

1. Verfahren zur Erzeugung einer Papiermaschinenbespannung mit einer glatten Oberfläche, insbesondere Siebband (2) aus einem Flächengrundgebilde (1), welches aus einer Vielzahl von linienförmigen Gebilden (3) ausgebildet ist und unter Einwirkung von Druck und Wärme geglättet wird, **dadurch gekennzeichnet, dass** das Flächengrundgebilde (1) wenigstens teilweise aus verformbaren Fäden (7) ausgebildet wird.

2. Verfahren nach Anspruch 1, **dadurch gekennzeichnet, dass** das Flächengrundgebilde (1) aus verformbare Fäden (7) aus einem polymeren Material oder einer polymeren Zusammensetzung gebildet wird, wobei das polymere Material zumindest zweiphasig ausgebildet ist, und zumindest eine erste Phase und eine zweite Phase mit unterschiedlichen Schmelztemperaturen aufweist, wobei die Schmelztemperatur der zweiten Phase kleiner als die der ersten Phase ist.

3. Verfahren nach Anspruch 2, **dadurch gekennzeichnet, dass** das Flächengrundgebilde (1) aus verformbaren Fäden (7) gebildet wird, die in der zweiten Phase eine Schmelztemperatur von ungefähr 90 °C bis 260° C, vorzugsweise 120° C bis 220° C, ganz besonders bevorzugt 160° C bis 220° C aufweisen.

4. Verfahren nach einem der Ansprüche 1 bis 3, **dadurch gekennzeichnet, dass** das Flächengrundgebilde (1) aus verformbaren Fäden (7) gebildet wird, die aus einer ersten Komponente bestehen, die wenigstens ein Einzelpolymer eines Polyesters, ein Copolymer eines Polyesters, ein Einzelpolymer eines Polyamides, ein Copolymer eine Polyamides enthält.

5. Verfahren nach einem der Ansprüche 1 bis 4, **dadurch gekennzeichnet, dass** das Flächengrundgebilde (1) aus verformbaren Fäden (7) gebildet wird, die aus einer zweiten Komponente bestehen, die wenigstens ein Polyolefin, Polyamid oder Fluoropolymer enthält.

6. Verfahren nach einem der Ansprüche 4 oder 5, **dadurch gekennzeichnet, dass** das Flächengrundgebilde (1) aus verformbaren Fäden (7) mit folgender Zusammensetzung gebildet wird:
51 - 99 Gew. % der ersten Komponente und
49 - 1 Gew. % der zweiten Komponente.

7. Verfahren nach einem der Ansprüche 1 bis 6, **dadurch gekennzeichnet, dass** das Flächengrundgebilde (1) zum Zwecke der Druckeinwirkung zwischen zwei Kontaktflächen (12, 13) geführt wird.

8. Verfahren nach Anspruch 7, **dadurch gekennzeichnet, dass** das Flächengrundgebilde (1) zwischen zwei ortsfesten Platten geführt wird.

9. Verfahren nach Anspruch 7, **dadurch gekennzeichnet, dass** das Flächengrundgebilde (1) durch den Spalt (14) zweier rotierender Walzen (10, 11) geführt wird.

10. Verfahren nach Anspruch 9, **dadurch gekennzeichnet, dass** eine der beiden Walzen (10, 11) angetrieben wird und das Flächengrundgebilde (1) durch den Spalt gezogen unter Ausübung einer Zugskraft gezogen wird.

11. Verfahren nach einem der Ansprüche 7 bis 10, **dadurch gekennzeichnet, dass** wenigstens eine der beiden Kontaktflächen (12, 13) beheizt ist.

12. Verfahren nach einem der Ansprüche 2 bis 11, **dadurch gekennzeichnet, dass** die Beheizung mindestens auf eine Temperatur in Höhe der Schmelztemperatur der zweiten Phase erfolgt, jedoch auf eine Temperatur kleiner als die Schmelztemperatur der ersten Phase.

13. Verfahren nach einem der Ansprüche 1 bis 12, **dadurch gekennzeichnet, dass** die Glätte der Oberfläche und/oder Dicke (d15) und/oder Permeabilität des geglätteten Flächengrundgebildes (15) als Funktion wenigstens eines der nachfolgend genannten Prozessparameter steuerbar ist:
- Druck
- Temperatur
- Zugkraft
- eine die Rotationsgeschwindigkeit des Antriebszylinders wenigstens mittelbar charakterisierende Größe
- Grunddicke des Flächengrundgebildes
- Zufuhrgeschwindigkeit
- Spaltgeometrie
- eine Kombination der vorgenannten Größen.

14. Verfahren nach einem der Ansprüche 7 bis 13, **dadurch gekennzeichnet, dass** der zwischen den beiden Kontaktflächen (12, 13) auf das Flächengrundgebilde (1) einwirkende Druck konstant gehalten wird und die Größe des Spaltes (14) veränderbar ist.

15. Verfahren nach einem der Ansprüche 7 bis 13, **dadurch gekennzeichnet, dass** die Spaltgeometrie beibehalten wird und der Druck veränderbar einstellbar ist.

16. Verfahren nach einem der Ansprüche 7 bis 15, **dadurch gekennzeichnet, dass** die Prozessparameter an beiden Kontaktflächen(12, 13) unterschiedlich einstellbar sind.

17. Verfahren nach einem der Ansprüche 1 bis 16, **dadurch gekennzeichnet, dass** das Flächengrundgebilde (1) Fäden enthält, die beim Einsatz der Bespannung betrachtet in Maschinenrichtung (MD) und/oder quer zur Maschinenrichtung (CD) ausgerichtet sind.

18. Verfahren nach einem der Ansprüche 1 bis 17, **dadurch gekennzeichnet, dass** der Einsatz der verformbaren Fäden (7) über die Maschinenbreite betrachtet lokal unterschiedlich erfolgt.

19. Verfahren nach Anspruch 18, **dadurch gekennzeichnet, dass** die verformbaren Fäden (7) im Flächengrundgebilde lokal mit unterschiedlicher Verteilung und/oder Dichte und/oder Materialzusammensetzung und/oder Dimensionierung angeordnet sind.

20. Verfahren nach einem der Ansprüche 1 bis 19, **dadurch gekennzeichnet, dass** das Flächengrundgebilde (1) aus verformbaren Fäden (7) unterschiedlicher Profilierung gebildet wird.

21. Verfahren nach einem der Ansprüche 1 bis 20, **dadurch gekennzeichnet, dass** das Flächengrundgebilde (1) als Gewebe (4) aus Kettfäden (5) und Schussfäden (6) ausgebildet ist.

22. Industriestoff, insbesondere Papiermaschinenbespannung, insbesondere Papiermaschinensieb, **dadurch gekennzeichnet, dass** dieser durch ein Verfahren gemäß einem der Ansprüche 1 bis 21 hergestellt ist.
